# EUROPÄISCHE PATENTSCHRIFT

(11) **EP 1 155 178 B1**
(45) Veröffentlichungstag und Bekanntmachung des Hinweises auf die Patenterteilung: **25.02.2004**
(21) Anmeldenummer: 99964520.3
(22) Anmeldetag: 03.12.1999
(51) Int. Cl.: D04H 3/14

(54) **VERFAHREN UND VORRICHTUNG ZUR HERSTELLUNG EINER STRUKTURIERTEN, VOLUMINÖSEN VLIESBAHN ODER FOLIE**
METHOD AND DEVICE FOR PRODUCING A STRUCTURED, VOLUMINOUS NON-WOVEN WEB OR FILM
PROCEDE ET DISPOSITIF DE PRODUCTION D'UNE BANDE OU FEUILLE CONTINUE DE NON TISSE VOLUMINEUSE OU STRUCTUREE

(30) Priorität: 04.12.1998 DE 19856223
(43) Veröffentlichungstag der Anmeldung: 21.11.2001
(73) Patentinhaber: Advanced Design Concepts GmbH, 30156 Hannover (DE)
(72) Erfinder: WAGNER, Werner, 07409 Alcudia (ES)
(74) Vertreter: Hoffmeister, Helmut, Dr. Dipl.-Phys.
(86) Internationale Anmeldenummer: PCT/EP1999/009484
(87) Internationale Veröffentlichungsnummer: WO 2000/034562

(56) Entgegenhaltungen:
- DE-A- 19 547 319
- US-A- 3 555 601
- US-A- 4 333 979
- US-A- 4 913 911

## Beschreibung

Die Erfindung betrifft ein Verfahren zur Herstellung einer strukturierten, voluminösen Vliesbahn oder velourisierten Folie aus einem Thermoplasten durch Herstellung einer unstrukturierten Bahn und Nachbearbeitung der unstrukturierten Bahn durch ein Walzenpaar, das aus einer Positivwalze mit zahlreichen, über die Walzenmantelfläche verteilten Positivkörpern und aus einer Negativwalze mit ebenso zahlreichen Vertiefungen besteht, wobei während des Walzvorgangs die Positivkörper in die Vertiefungen eingreifen und die Bahn im Bereich der Walzeneingriffe recken, so daß sich eine tiefgezogene, zahlreiche Vertiefungen aufweisende Bahnstruktur ergibt.

Das vorgenannte Verfahren wird insbesondere angewandt zur Herstellung strukturierter, voluminöser Vliese (DE 195 47 319 A1). Hierbei wird zunächst ein Rohvlies aus einer Vielzahl von Einzelfilamenten oder aus Stapelfasern hergestellt, aus denen ein Rohvlies hergestellt wird. Dieses Rohvlies wird durch ein zweites Walzenpaar nachbearbeitet, wobei die Noppen in die Vertiefungen eingreifen und das Rohvlies im Bereich der Walzeneingriffe nachrecken.

Ein ähnliches Verfahren kann auch angewandt werden auf eine unstrukturierte Folie oder auf eine Velourfolie, wie sie beispielsweise nach DE 195 24 076 C1 bekannt ist.

Bekannt ist ferner aus der DE 78 04 478 U1, eine Vorrichtung zur Erzeugung einer feuchtigkeitsdurchlässigen Folie, bei dem eine Folie aus thermoplastischem Material zunächst so weit erwärmt wird, daß sie eine Verformungstemperatur nahe dem thermoplastischen Temperaturbereich des Materials besitzt. Mit dieser Temperatur wird die Folie in einen Prägespalt eingeführt und während des Prägens unter gleichzeitiger Abkühlung in dem thermoplastischen Temperaturbereich verformt. Der Prägespalt wird zwischen einem gekühlten und einen gravierten Metallzylinder und einer elastischen Walze gebildet. Hinter dem Prägespalt wird die Folie auf dem Metallzylinder anliegend weiter abgekühlt. Es werden dann die Enden der erzeugten Ausprägungen durch kurzzeitige Erhitzung auf oder über die bei der Verformung angewandte Temperatur zum Schrumpfen gebracht, wobei sich die Öffnungen bilden.

Dieses an sich bekannt Verfahren bezieht sich jedoch nur auf glatte Folie und verwendet einen genau einzustellenden Temperatur- und Schrumpfzyklus. Hierdurch ergibt sich zum einen eine Einschränkung auf ein bestimmtes Vormaterial, zum anderen ist eine komplizierte Temperaturführung erforderlich.

Es stellt sich die Aufgabe, eine nach dem bekannten Verfahren hergestellte Folie oder Bahn in den mit Vertiefungen versehenen Bereichen am Grunde dieser Vertiefungen mit einer Öffnung, Perforation oder auch nur Verdünnung zu versehen, so daß ein Dampf- oder Flüssigkeitsdurchtritt durch diese Perforationen oder Verdünnungen möglich ist.

Die Erfindung ist also auf dem Gebiet der Technologie der Herstellung von perforierten, dreidimensionalen Bahnen angesiedelt, wie sie insbesondere für disposable Hygieneprodukte eingesetzt werden. Dabei stellt sich insbesondere die Aufgabe, bereits entwickelte Verfahren in relativ einfacher Weise dahingehend zu erweitern, daß die nach dem Verfahren hergestellten dreidimensional strukturierten Bahnen in zuverlässiger Weise an den Vertiefungen mit Perforationen ausgestattet sind, ohne daß die wesentlichen Verfahrensschritte geändert werden müssen.

Diese Aufgabe wird gelöst durch eine sich in zwei wesentlichen Ausführungsformen manifestierende Erfindung, wobei sich in beiden Fällen eine strukturierte Bahn ergibt, die durchlässiger ist als die unstrukturierte Bahn.

Zum einen kann das eingangs genannte Verfahren dadurch ergänzt werden, daß nach dem Durchlauf der Bahn durch den Walzenspalt die verformte und noch an der Positivwalze haftende Bahn im Scheitelbereich der Noppen mit einem perforierenden, insbesondere aufreißenden Werkzeug kontaktiert und perforiert, insbesondere aufgerissen wird, wobei jeweils wenigstens eine Perforation oder Verdünnung im Bereich der Sohle der Vertiefung erzeugt wird.

Bei diesem Verfahren wird also zunächst verformt und dann eine Perforation erzeugt.

Es ist aber auch umgekehrt möglich, zunächst eine Perforation anzulegen und diese nach dem Erst-Perforieren weiter aufzureißen. Hierzu wird vorgeschlagen, daß vor dem Durchlauf der unstrukturierten Bahn durch den Walzenspalt die Bahn im späteren Scheitelbereich der Noppen mit einem Werkzeug perforiert oder verdünnt wird und jeweils wenigstens eine Perforation oder Verdünnung im Bereich der späteren Sohle der Vertiefung erzeugt wird, und daß während des Walzvorganges die Positivkörper, die in die Vertiefungen eingreifen und die Bahn im Bereich der Walzeneingriffe recken, die Vertiefungen in deren Scheitelbereich weiter aufreißen und/der weiter verdünnen.

Beide Verfahrensmöglichkeiten stellen Ausführungsformen derselben Erfindung dar, nämlich des Grundgedankens, daß bei einer schon flauschigen Bahn, nämlich Vliesbahn oder velourisierten Folie, bei einer Vertiefung im allgemeinen im Scheitelbereich eine größere Spannung erzeugt wird, die sich zwar im Laufe des Verfahrens und über eine gewisse Standzeit ausgleicht, jedoch im Moment der Entstehung dazu führt, daß ein eingebrachter Riß oder eine Verdünnung sich vergrößert oder ausdehnt, so daß hier an der gewünschten Stelle eine Perforationen oder, je nach Materialauswahl, eine Verdünnung entsteht.

Das Verfahren eignet sich insbesondere für das aus der DE 195 47 319 bekannten Verfahren, bei dem bei Verwendung einer Vliesbahn zunächst ein Rohvlies hergestellt wird, das aus einer Vielzahl von Einzelfilamenten besteht, die gereckt werden und wirr zu einer Faserlage abgelegt werden, wobei das anfängliche Recken der Einzelfilamente lediglich im Bereich von 50 bis 70% der maximal möglichen Streckung erfolgt, und anschließend die Faserlage gepreßt und verschweißt wird und in dieser Form weiterverarbeitet wird. Die Weiterverarbeitung erfolgt dann durch Eingreifen von Noppen, die das Rohvlies im Bereich der Walzeneingriffe nachrecken und entsprechend Perforationen hinterlassen.

Es ist aber auch möglich, allgemein zum Perforieren oder Verdünnen eine weitere Walze zu verwenden, die die Positivwalze nach Durchlauf der Bahn bei noch aufliegender Bahn kontaktiert. Hierbei eignen sich vor allen Dingen Nadel- oder Heißwalzen. Die Nadel- bzw. Heißwalzen können mit einer Temperatur von 140° bis 200°C in den Kontaktbereichen betrieben werden.

Die Strukturierung des durch das erfindungsgemäße Verfahren hergestellten Produktes wird dadurch verbessert, daß die Negativwalze eine Gravur aufweist, die zu einer Gravur der Positivwalze invers ist, so daß beim Abwälzen der Walzen Erhebungen, wie beispielsweise Stege und Noppen, die auf der Oberfläche einer der Walzen angeordnet sind, in kompatible Rillen und Mulden auf der Oberfläche der jeweils anderen Walze eingreifen.

Mit Vorteil sind die Positivkörper der Positivwalze in Reihen angeordnete Noppen, und die Oberfläche der Negativwalze weist in Achsenrichtung angeordnete Lamellenstege mit dazwischenliegenden Vertiefungen auf, so daß beim Abwälzen der Walzen gegeneinander die Lamellen in die von den Noppen freigehaltenen Gassen eingreifen.

Die Walzen des Walzenpaares können aus Metall bestehen. Insbesondere hat das Metall für beide Walzen im wesentlichen die gleiche Härte Rockwell (HRC) größer als 50 HRC.

Besonders vorteilhaft ist es, als Positiv- und/oder als Negativwalze eine solche Walze zu verwenden, die einen Metallkern aufweist und deren Außenmantel durch eine Kunststoffbeschichtung des Metallkerns gebildet ist. Ein solcher Kunststoff-Außenmantel ist insbesondere mittels eines Lasers gravierbar, wodurch die Walze auf schnelle und kostengünstige Weise mit Mustern beliebiger Ausprägung versehen werden kann. Da ein Gravur-Laser sehr exakt und vollautomatisiert führbar ist, können die Muster mit so hoher Präzision aufgebracht werden, daß es möglich ist, die kunststoffbeschichteten Oberflächen der Positiv- und der Negativwalze mit sehr feinen ineinanderkämmenden Mustern zu versehen.

Die Höhe der Noppen beträgt vorzugsweise zwischen 0,8 und 2. mm. Hierbei steht im Vordergrund die dreidimensionale Struktur des herzustellenden Bahngutes.

Die gegenseitigen Abstände der Noppen bei linearer Aufreihung sollten zwischen 1 und 2,5 mm liegen. Die Zahl der Noppen auf 100 cm² Walzenoberfläche liegt vorzugsweise zwischen 2000 und 3000.

Die Noppen können in verschiedenen Spitzenformen auslaufen, beispielsweise können sie zwiebelturmartig gestaltet sein oder in einer Pyramide mit einem Spitzenwinkel von 90° ± 20° auslaufen.

Die Walzen können auch verschieden hoch während des Verfahrens temperiert sein, wobei vorzugsweise die Temperatur der Negativwalze auf einer um wenigstens 20°C niedrigere Temperatur eingestellt wird als die der Positivwalze.

Als Ausgangsmaterial für die Bahnherstellung eignen sich unter anderem Polyethylen, Polypropylen, Polyamid, Polyvinylakohol, Polyester, Polyetherester oder Polycarbonat.

Im wesentlichen sind alle Thermoplasten geeignet, aus denen sich auch strukturierte Folien nach den bekannten Verfahren herstellen lassen. Als Vliesstoffe können beispielsweise solche verwendet werden, die aus den vorgenannten Thermoplasten nach dem Spunmelt-Verfahren, dem Kardier-Verfahren, dem Airlaid-Verfahren, dem Spunlaced-Verfahren oder nach dem Melt-Blown-Verfahren hergestellt wurden.

Zur Verbesserung des Reckens wird vorgeschlagen, daß während aller Reck- und Perforiervorgänge die Bahn seitlich an den Walzenrändern straff gehalten wird.

Überraschenderweise kann als Ausgangsmaterial auch ein Vlies, eine Folie oder eine Velourfolie verwendet werden, das/die durch ein aus Noppen- und Matrizenwalze bestehendes Walzenpaar geschickt wird und nach Durchlauf durch den Walzenspalt mit Hilfe einer auf die Velourfolie an die Noppen gedrückten Heißwalze, erforderlichenfalls unter Friktionierung, perforiert wird. Herstellungsverfahren für eine solche Velourfolie sind aus der Patentschrift DE 195 24 076 bekannt. Mit dem vorliegenden Verfahren ist es möglich, in der Sohle der Vertiefung eine Öffnung zu schaffen, so daß die Vertiefung praktisch einen kleinen Trichter darstellt. Es wird eine volle Perforierung des Vlieses oder einer anderen Bahn erzielt, wobei die bereits erzeugte oder noch zu erzeugende Dreidimensionalität voll erhalten bleibt. Dabei ist erstaunlich, daß die Produktionsgeschwindigkeit schon im Versuchsstadium auf 300 Meter pro Minute gesteigert werden konnte. Diese Geschwindigkeit läßt sich insbesondere durch Anwendung einer höheren Temperatur der Noppenwalze bei einer deutlich geringeren Temperatur der Negativwalze erhöhen.

Insbesondere durch das zusätzliche Anpressen der bereits verformten Bahn an die formgebende Positivwalze wird die Öffnung verbreitert und dort befindliche restliche Fasern verdrängt bzw. abgeschmolzen. Die Öffnungsstruktur des Vlieses oder der Bahn wird dadurch verbessert.

Eine Walzenanordnung als Teil einer Vorrichtung zur Durchführung der vorgenannten Verfahrensmodifikationen ist dadurch gekennzeichnet, daß die mit Positivkörpern versehene Positivwalze mit einer Negativwalze kämmt und dem Walzenpaar eine weitere Positivwalze nachgeschaltet ist, deren Positivbereiche bei der Rotation der Walzen mit den Vertiefungen der Negativwalze koinzidiert.

Dem Walzenpaar kann auch eine Nadelwalze nachgeschaltet sein, mit der die noch auf den Positivkörpern aufliegende, schon mit Vertiefungen versehene Bahn perforierbar ist. Hierbei ist eine besonders dichte Nadelwalze erforderlich, die mindestens 5 bis 50 Nadeln pro cm² Walzenoberfläche trägt.

Die bereits genannte zweite Verfahrensversion geht den umgekehrten Weg. Hier ist eine genau strukturierte, beheizte Nadelwalze erforderlich, um eine gezielte Vorperforation der Bahn zu bewirken. Im folgenden Walzenumlauf wird durch das Eingreifen der Positivwalze jeweils vorhandene Perforation ausgeweitet und stabilisiert. Eine Matrizenwalze nimmt die Mitte im Walzenständer ein. Die Positivwalze wird darunter angeordnet. Oben im Walzenständer wird eine beheizbare Nadelwalze angebracht, die mit Einzelnadeln oder Nadelbüscheln bestückt ist. Die Lokalisierungen der Einzelnadeln bzw. Nadelbüschel sind bei Rotation der Walzen mit den Erhöhungen der Positivwalze kompatibel. Die Nadelwalze läuft mit der Positivwalze synchron und perforiert eine Bahn bei deren Durchlauf in einem ersten Arbeitsgang dort, wo im weiteren Verlauf der Bahnbearbeitung Vertiefungen entstehen.

Dabei wird die Temperatur der Nadelwalze an der Spitze der Nadel auf 140° und 250°C gebracht, wenn es sich um Polyethylen oder Polypropylen handelt. Bei Polyestern und anderen Kunststoffen liegt diese Temperatur höher, beispielsweise bei 180° bis 300°C.

Die Nadelwalze perforiert die Bahn mechanisch oder schmilzt Fasern oder Film, so daß eine stabile Vorperforation entsteht. Die von der Positivwalze abgezogene Bahn zeigt auch nach Einbringen der Vertiefung eine klare und definierte Öffnung. Die Dreidimensionalität bleibt erhalten. Zunächst ist das von der Nadelwalze ausgebildete Loch sehr klein, beispielsweise 0,05 bis 0,1 mm Durchmesser. Es wird dann auf einen Durchmesser von 0,5 bis 1,4 mm gebracht durch den gezielten Eingriff der Noppenwalze. Die Bahn ist entsprechend dehnfähig von ihrer Materialauswahl einzustellen.

Ausführungsbeispiele der Erfindung werden anhand der Zeichnung erläutert. Die Figuren der Zeichnung zeigen im einzelnen:
- Fig. 1: schematisch den Herstellungsprozeß einer dreidimensional strukturierten und mit öffnungen versehenen Vliesstoffes oder Folie;
- Fig. 2: ein vergrößertes Detail aus der Figur 1, nämlich eine Walzenanordnung;
- Fig. 3: eine Walzenanordnung in veränderter Ausführungsform;
- Fig. 4: eine weitere Ausführungsform einer Walzenanordnung;
- Fig. 5: eine weitere Ausführungsform einer Walzenanordnung;
- Fig. 6: ein Beispiel einer dreidimensionalen strukturierten Folie in schematisierter Darstellung;
- Fig. 7: eine andere Folienstruktur im Schnitt.

In Figur 1 ist schematisch der Werdegang eines strukturierten, voluminösen Vlieses dargestellt. In einem Vorratssilo 1 ist ein thermoplastisches Granulat, beispielsweise aus einem entsprechend zu einem Vlies verarbeitbaren Polyethylen, Polypropylen, Polyamid, Polyvinylalkohol, Polyester, Polyetherester oder Polycarbonat enthalten. Es gelangt in einen beheizbaren Extruder 2, wo es plastifiziert und von der Extruderschnecke 2' bis zur Düse 3 des Extruders gefördert wird. Anschließend wird das Extrudat über einen Führungsrüssel 4 in eine Spinndüse eingespeist und entsprechend dem sogenannten Spunlaced-Verfahren als Filament in einen Attenuator 18 gekühlt und gereckt. Hier wird die Einzelfaser nicht voll verstreckt. Lediglich ein Verstreckungsgrad von 60 bis 70% bei Polyethylen und Polypropylen bzw. von 50 bis 70% bei Polyestern oder bei Polyamid ist vorteilhaft. Dies steht im Gegensatz zu den sonst üblichen Reckbedingungen, die eine möglichst volle Prozeßverstreckung schon aus Materialersparnisgründen vorziehen. In einem sogenannten Disperser 19 werden die Fäden wirr durcheinander gelegt und gekühlt (Kühlgebläse 22). Der gereckte Spinnstrang 6 wird auf einem Netzförderer 7 abgelegt, der mit einem Vakuumrahmen 8 unterlegt ist, so daß sich die Wirrfaser flach auf den Netzförderer 7 auflegt. Er wird dann zwischen einem ersten Walzenpaar, nämlich Kalanderwalzen 91, 9b, komprimiert. Nach der Bearbeitung erhält man eine Rohvliesbahn 12. Diese hat noch ein Flächengewicht von etwa 20g/m² und ist nur wenige Millimeter dick.

Der Rohstrang gelangt dann zu einem Walzenständer 20. In dem Walzenständer sind drei Walzen übereinander angeordnet. Zunächst gelangt das Rohvlies 12 in den Walzenspalt 21 zwischen den beiden Walzen 10a und 10b. Die Walze 10a ist eine Positivwalze mit zahlreichen, über die Walzenmantelfläche verteilten Noppen, wie sie beispielsweise aus Figur 2 hervorgehen. Die Noppen können eine Pyramidenstumpf- oder Kegelstumpfform haben, sie können aber auch spitz zulaufen, beispielsweise in einer Pyramide mit einem spitzen Winkel von 90° ± 20°. Nach dem Durchlauf der Bahn 12 durch den Walzenspalt 21 wird die verformte und noch an der Positivwalze 10a haftende Bahn im Scheitelbereich der Noppen wiederum in einen weiteren Walzenspalt 41 eingeführt, wo eine weitere Negativwalze 31 angeordnet ist, die jedoch so eingestellt ist, daß die entsprechenden Positivteile jeweils gegen die Noppenaußenseite drücken und im Scheitelbereich der Noppen eine Perforation in der vorgeformten Bahn 12 hervorrufen, die sich aufgrund der bestehenden Spannung erweitert. Die Folie wird dann über Kopf abgezogen und stellt eine dreidimensional strukturierte Folie mit definierten Öffnungen dar. Die Folie wird also zusätzlich auf die formgebende Noppenwalze nochmals aufgepreßt, wodurch sich die Vliesöffnung ergibt und verbreitert. Vorhandene restliche Fasern werden verdrängt oder abgeschmolzen.

Anstelle eines Rohvlieses kann auch eine Velourfolie verwendet werden. Figur 3 zeigt ein Beispiel einer Bearbeitung einer solchen Folie. Die Folie läuft als unstrukturierte Bahn 32 mit einer Materialstärke von 60 µm mit ihrer Velour-Oberseite gegen die Noppenwalze 10a in den Walzenspalt 21 ein. Im Walzenspalt 21 wird die unstrukturierte Bahn 32 umgeformt und eine dreidimensionale Struktur mit zahlreichen feinen Zylindern herausgezogen. Die Struktur im einzelnen entspricht der jeweiligen Walzenoberfläche.

Gegen die Walze 10a wird eine 190° heiße Stahlwalze 23 angestellt und leicht friktionierend gegen die Walze 10a gefahren. Die Heizwalze, die antihaftend an ihrer Oberfläche ausgeführt ist, bewegt sich gegen die vorbeilaufende Walze 10a und bewirkt das Öffnen der zurückschrumpfenden Folie und Aufreißen im Bereich der Sohle der Vertiefung. Es ergibt sich damit ein kleiner Trichter, der am Boden eine Öffnung aufweist. Nach der zweiten Umformung wird die perforierte und dreidimensional umgeformte Folie von der Walze 31 abgezogen, gekühlt und aufgewickelt. Die Oberfläche zeigt einen gleichmäßigen, sehr feinen Veloureffekt. Die Herstellung der Folie als solche ist beschrieben in der Patentschrift DE 195 24 076.

Insbesondere wird das in der genannten Schrift erwähnte Mehrschichtverfahren verwendet. Die Oberschicht ist 40 µm und die Rückenschicht 20 µm dick. Bei der Oberfolie handelt es sich um ein Gemisch aus zwei nach dem Metallocen-Verfahren hergestellten HDPE-Produkten. Die Folie enthält zusätzlich Gleitmittel, Pigmente, Stabilisatoren und Trennmittel. Für die Rückseite wird ein HDPE eingesetzt, das einen geringeren Schmelzindex aufweist. Die Folie kann nach dem bekannten Chill-Roll-Verfahren hergestellt werden und mit einem Veloureffekt versehen sein. Die bei dem Veloureffekt entstehenden Noppen können auch noch gedehnt werden. Anstelle der Stahlwalze 23 kann auch eine sehr dichte Bürstenwalze mit Stahlspitzen vorgesehen werden. Hier wird zunächst eine Folie in den Walzenspalt 21 eingeführt, sodann wird die Bürstenwalze noch auf den Noppen liegend bearbeitet, so daß sich Verdünnungen und Perforationen in der bereits verformten Folie ergeben. Anschließend werden die schon vorstrukturierten Vertiefungen nochmals eingedrückt und damit eine sehr deutlich auszumachende dreidimensionale Struktur mit Öffnungen in den Sohlen der Vertiefungen erzeugt.

Im vorliegenden Beispiel hat die Negativwalze 10b eine Temperatur von 40 bis 60°C, die mittlere Walze eine Temperatur von etwa 150°C und die obere Negativwalze 31 wiederum eine Temperatur von nur 40 bis 60°C. Die Bürstenwalze kann ebenfalls auf eine Temperatur von 120 bis 150°C gebracht werden.

In Figur 4 ist eine Walzenanordnung dargestellt, bei der zunächst die unstrukturierte Bahn 32 in einen Walzenspalt 25 eingeführt wird, wobei mit Hilfe einer Nadelwalze 24 vor dem Durchlauf der unstrukturierten Bahn 32 durch den weiteren Walzenspalt 21 im späteren Scheitelbereich der Noppen 11 diese Walze 24 das Material perforiert oder verdünnt und jeweils wenigstens eine Perforation der Verdünnung im Bereich der späteren Sohle der Vertiefung erzeugt wird. Die weitergeführte Folie gelangt dann in den Walzenspalt 21, wo während des Walzvorgangs die Positivkörper, das heißt Noppen 11, in die Vertiefungen eingreifen und die Bahn 32 im Bereich der Walzeneingriffe recken. Dabei werden die Vertiefungen in deren Scheitelbereich weiter aufgerissen und/oder weiter verdünnt. Die strukturierte und perforierte Bahn wird von der Walze 10a abgezogen und einer Weiterverarbeitung zugeführt.

Hierbei beträgt die Temperatur der Walze 10a etwa 140 bis 160°C, während die Walze 10b lediglich eine Temperatur von 40°C aufweist. Die Nadelwalze 24 wird auf eine Nadelspitzentemperatur von 160°C geheizt. Verwendbar ist der Walzenständer gemäß Figur 4 für Vliesstoffe oder Folien.

Figur 5 zeigt eine weitere Variante. Hier wird eine strukturierte oder gerauhte oder velourisierte, ansonsten aber unstrukturierte Bahn 32 in den Walzenspalt 21 zwischen einer Positivwalze 10a und einer Negativwalze 10b eingeführt und hierdurch einer ersten Strukturierung unterworfen. Mit Hilfe einer Heißwalze 26, die auf eine Temperatur von 120° bis 130°C gebracht ist und leicht friktionierend arbeitet, wird die auf den Noppen 11 liegende Bahn aufgerissen, das heißt mit Verdünnungen und Perforationen versehen. Anschließend wird die Bahn nochmals in einen Spalt 25 zwischen einer Negativwalze 27 und der Positivwalze 10a eingeführt und nochmals tiefgezogen und gedehnt. Diese Walze hat eine Temperatur von 60°C. Hier wiederum wird das Folienmaterial weitergedehnt, so daß die schon latent vorhandenen Verdünnungen und Perforationen, die noch relativ fein sind, vergrößert werden und sich eine gleichmäßige dreidimensionale Struktur mit Öffnungen an den jeweiligen Muldensohlen ergibt. Die strukturierte Folie 33 wird über einen Folienabzug 34 abgezogen und einem Lager zugeführt. Verwendet wird hierzu eine Ausgangsfolie auf der Basis von Polyethylen mit elastischen Eigenschaften, die als Zweischichtfolie hergestellt ist. Die Folie ist mit 2,5% Titandioxid und Gleitmittel versehen. Die Ausgangsfolie hat beispielsweise eine Stärke von 50 µm und kann anschließend für Hygieneanwendungen gut eingesetzt werden. Sie zeigt eine schnelle Eindringfähigkeit für Feuchtigkeit und weist aufgrund ihrer Dreidimensionalität hervorragende rewetting-Werte auf. Durch Füllung mit Kaolin, Kreide oder Titandioxid kann die Folie einen sehr "trockenen Griff" bekommen.

In Figur 6 ist in vergrößerter Darstellung und schematisiert eine Folienstruktur dargestellt. Es ist erkennbar, daß die Mulden 120 eine etwa pyramidstumpfartige Form haben und mit Perforationen 122 an der Muldensohle versehen sind. Die Mulden sind durch Stege 121 voneinander getrennt. Die Größenverhältnisse sind durch die Maßstäbe "1 cm" verdeutlicht.

Figur 7 zeigt eine ähnliche Struktur. Hierbei ist eine Velourfolie verwendet worden, die jeweils mit sehr feinen zylinderförmigen Mulden versehen ist, die in ihrem Grunde jeweils geöffnet sind.

## Patentansprüche

1. Verfahren zur Herstellung einer voluminösen Vliesbahn oder velourisierten Folie aus einem Thermoplasten durch Herstellung einer unstrukturierten Bahn und Nachbearbeitung der unstrukturierten Bahn (12) durch ein Walzenpaar (10a,10b), das aus einer Positivwalze (10a) mit zahlreichen, über die Walzenmantelfläche verteilten Positivkörpern (11) und aus einer Negativwalze (10b) mit ebenso zahlreichen Mulden (14) besteht, wobei während des Walzvorganges die Positivkörper in die Mulden eingreifen und die unstrukturierte Bahn (12) im Bereich der Walzeneingriffe recken, so daß sich eine tiefgezogene, zahlreiche Vertiefungen aufweisende Bahnstruktur ergibt,
**dadurch gekennzeichnet, daß** nach dem Durchlauf der Bahn (12) durch den Walzenspalt die verformte und noch an der Positivwalze haftende Bahn im Scheitelbereich der Noppen mit einem perforierenden, insbesondere aufreißenden Werkzeug kontaktiert und perforiert, insbesondere aufgerissen wird, wobei jeweils wenigstens eine Perforation oder Verdünnung im Bereich der Sohle der Vertiefung erzeugt wird, so daß die Vliesbahn oder velourisierte Folie durchlässiger als die unstrukturierte Bahn ist.

2. Verfahren zur Herstellung einer strukturierten, voluminösen Vliesbahn oder velourisierten Folie aus einem Thermoplasten durch Herstellung einer unstrukturierten Bahn und Nachbearbeitung der unstrukturierte Bahn (12) durch ein Walzenpaar (10a,10b), das aus einer Positivwalze (10a) mit zahlreichen, über die Walzenmantelfläche verteilten Positivkörpern (11) und aus einer Negativwalze (10b) mit ebenso zahlreichen Mulden (14) besteht, wobei während des Walzvorganges die Positivkörper in die Mulden eingreifen und die unstrukturierte Bahn (12) im Bereich der Walzeneingriffe recken, so daß sich eine tiefgezogene, zahlreiche Vertiefungen aufweisende Bahnstruktur ergibt,
**dadurch gekennzeichnet, daß** vor dem Durchlauf der unstrukturierten Bahn durch den Walzenspalt die Bahn im späteren Scheitelbereich der Noppen mit einem Werkzeug perforiert oder verdünnt wird und jeweils wenigstens eine Perforation oder Verdünnung im Bereich der späteren Sohle der Vertiefung erzeugt wird, und daß während des Walzvorganges die Positivkörper, die in die Vertiefungen eingreifen und die unstrukturierte Bahn (32) im Bereich der Walzeneingriffe recken, die Vertiefungen in deren Scheitelbereich weiter aufreißen und/oder weiter verdünnen, so das die Vliesbahn oder velourisierte Folie durchlässiger ist als die unstrukturierte Bahn.

3. Verfahren nach Anspruch 1 oder 2, **dadurch gekennzeichnet, daß** bei Verwendung einer Vliesbahn zunächst ein Rohvlies hergestellt wird, das aus einer Vielzahl von Einzelfilamenten besteht, die gereckt werden und wirr zu einer Faserlage abgelegt werden, wobei das anfängliche Recken der Einzelfilamente lediglich im Bereich von 50 bis 70% der maximal möglichen Streckung erfolgt, und anschließend die Faserlage gepreßt und verschweißt wird und in dieser Form weiter verarbeitet wird.

4. Verfahren nach Anspruch 1, **dadurch gekennzeichnet, daß** als Werkzeug zum Perforieren oder Verdünnen eine Nadelwalze verwendet wird, die die Positivwalze nach Durchlauf der Bahn bei noch aufliegender Bahn kontaktiert.

5. Verfahren nach Anspruch 4, **dadurch gekennzeichnet, daß** die Nadelwalze bei einer Temperatur der Nadelspitzen zwischen 140 bis 200°C betrieben wird.

6. Verfahren nach einem der Ansprüche 1 bis 5, **dadurch gekennzeichnet, daß** die Negativwalze (10b) eine Gravur aufweist, die zu einer Gravur (10a) der Positivwalze (10a) invers ist, so daß beim Abwälzen der Walzen (10a,10b) Stege und Noppen (11), die auf der Oberfläche einer der Walzen (10a,10b) angeordnet sind, in kompatible Rillen und Mulden (14) auf der Oberfläche der jeweils anderen Walze eingreifen, wobei die Positivkörper der Positivwalze in Reihen angeordnete Noppen (11) sind, und die Oberfläche der Negativwalze in Achsenrichtung angeordnete Lamellenstege (13) mit dazwischenliegenden Mulden (14) aufweist, so daß beim Abwälzen der Walzen gegeneinander die Lamellen in die von den Noppen freigehaltenen Gassen eingreifen.

7. Verfahren nach Anspruch 6, **dadurch gekennzeichnet, daß** die Außenmäntel der Walzen (10a,10b) aus Metall bestehen.

8. Verfahren nach Anspruch 6, **dadurch gekennzeichnet, daß** wenigstens eine der Walzen (10a,10b) einen Außenmantel aus einer lasergravierten Kunststoffbeschichtung aufweist.

9. Verfahren nach Anspruch 6, **dadurch gekennzeichnet, daß** die Walzen (10a,10b) verschieden hoch temperiert sind.

10. Verfahren nach Anspruch 9, **dadurch gekennzeichnet, daß** die Temperatur der Negativwalze auf eine um wenigstens 20° C niedrigere Temperatur als die der Positivwalze eingestellt wird.

11. Verfahren nach wenigstens einem der vorhergehenden Ansprüche, **dadurch gekennzeichnet, daß** bei der Verarbeitung eines Vlieses während des zweiten Reckens das Rohvlies auf einer Temperatur gehalten wird, die im wesentlichen der Temperatur gleicht, die während des ersten Reckens herrschte.

12. Verfahren nach wenigstens einem der vorhergehenden Ansprüche, **dadurch gekennzeichnet, daß** als Ausgangsmaterial für die Bahnherstellung ein Polyethylen, Polypropylen, Polyamid, Polyvinylalkohol, Polyester, Polyetherester oder Polycarbonat verwendet wird.

13. Verfahren nach wenigstens einem der vorhergehenden Ansprüche, **dadurch gekennzeichnet, daß** als Vliesstoffe solche verwendet werden, die nach dem Spunmelt-Verfahren, dem Kardier-Verfahren, dem Airlaid-Verfahren, dem Spunlaced-Verfahren oder nach dem Melt-Blown-Verfahren hergestellt wurden.

14. Verfahren nach wenigstens einem der vorhergehenden Ansprüche, **dadurch gekennzeichnet, daß** während der Reckvorgänge die Bahn (12) seitlich an den Walzenrändern straff gehalten wird.

15. Verfahren nach wenigstens einem der vorhergehenden Ansprüche, **dadurch gekennzeichnet, daß** als Ausgangsmaterial ein Vlies, eine Folie oder eine Velourfolie verwendet wird, das/die durch ein aus Noppen- und Matrizenwalze bestehendes Walzenpaar geschickt wird und nach Durchlauf durch den Walzenspalt mithilfe einer auf die Velourfolie an die Noppen gedrückten Heißwalze, erforderlichenfalls unter Friktionierung, perforiert wird.

16. Verfahren nach Anspruch 15, **dadurch gekennzeichnet, daß** die Velourseite zur Achse der Noppenwalze zeigt.

17. Walzenanordnung als Teil einer Vorrichtung zur Durchführung des Verfahrens nach wenigstens einem der vorhergehenden Ansprüche, **dadurch gekennzeichnet, daß** die mit Positivkörpern versehene Positivwalze (10a) mit einer Negativwalze (10b) kämmt und dem Walzenpaar (10a,10b) eine weitere Positivwalze nachgeschaltet ist, deren Positivbereiche bei der Rotation der Walzen mit den Mulden der Negativwalze koinzidiert.

18. Walzenanordnung als Teil einer Vorrichtung zur Durchführung des Verfahrens nach wenigstens einem der vorhergehenden Ansprüche 1 bis 17, **dadurch gekennzeichnet**, die mit Positivkörpern versehene Positivwalze (10a) mit einer Negativwalze (10b) kämmt und dem Walzenpaar (10a,10b) eine Nadelwalze nachgeschaltet ist, mit der die noch auf den Positivkörpern aufliegende, schon mit Vertiefungen versehene Bahn perforierbar ist.

19. Walzenanordnung als Teil einer Vorrichtung zur Durchführung des Verfahrens nach einem der vorhergehenden Ansprüche 17 und 18, **dadurch gekennzeichnet, daß** eine mit Einzelnadeln oder Nadelbüscheln bestückte Nadelwalze, bei der die Lokalisierungen der Einzelnadeln bzw. Nadelbüschel bei Rotation der Walzen mit den Erhöhungen der Positivwalze kompatibel sind, mit der Positivwalze synchron läuft und bei Durchlauf einer unstrukturierte Bahn diese in einem ersten Arbeitsgang in den Bereichen perforierbar ist, wo im weiteren Verlauf der Bahnbearbeitung Vertiefungen entstehen.

20. Walzenanordnung nach Anspruch 18 oder 19, **dadurch gekennzeichnet, daß** die Spitzen der Einzelnadeln und Nadelbüschel auf eine Temperatur zwischen 140° und 250°C erwärmbar sind.

## Claims

1. Process for producing a voluminous non-woven web or velourised sheeting from a thermoplastic material by producing an unstructured web and by post-processing the unstructured web (12) through a roller pair (10a, 10b) which consists of a positive roller (10a) with numerous positive bodies (11) distributed over the roller outer surface and of a negative roller (10b) with equally numerous recesses (14), wherein during the rolling process the positive bodies engage in the recesses and stretch the unstructured web (12) in the region of the roller engagements so that a deep-drawn web structure comprising numerous depressions is produced,
**characterised in that** after the web (12) has passed through the roller gap the deformed web, which still adheres to the positive roller, is contacted in the peak region of the nubs by a perforating, in particular tearing, tool and is perforated, in particular torn open, wherein in each case at least one perforation or thinned area in the region of the bottom of the depression is produced so that the non-woven web or velourised sheeting is more porous than the unstructured web.

2. Process for producing a structured voluminous non-woven web or velourised sheeting from a thermoplastic material by producing an unstructured web and by post-processing the unstructured web (12) through a roller pair (10a, 10b) which consists of a positive roller (10a) with numerous positive bodies (11) distributed over the roller outer surface and of a negative roller (10b) with equally numerous recesses (14), wherein during the rolling process the positive bodies engage in the recesses and stretch the unstructured web (12) in the region of the roller engagements so that a deep-drawn web structure comprising numerous depressions is produced,
**characterised in that** before the unstructured web passes through the roller gap, the web is perforated or thinned by a tool in the region which will become the peak of the nubs and in each case at least one perforation or thinned area is produced in the region which will become the bottom of the depression and that during the rolling process the positive bodies, which engage in the depressions and stretch the unstructured web (32) in the region of the roller engagements, tear open and/or thin the depressions still further in their peak region so that the non-woven web or velourised sheeting is more porous than the unstructured web.

3. Process as claimed in claim 1 or 2,
**characterised in that** when using a non-woven web a raw non-woven fabric is first produced which consists of a large number of individual filaments which are stretched and are randomly laid down to form a fibre layer, wherein the initial stretching of the individual filaments takes place only in the region of 50 to 70% of the maximum possible extension, and subsequently the fibre layer is pressed and bonded and further processed in this form.

4. Process as claimed in claim 1, **characterised in that** a needle roller is used as a perforating or thinning tool, this needle roller coming into contact with the positive roller after passage of the web but while the web is still lying thereon.

5. Process as claimed in claim 4, **characterised in that** the needle roller is operated at a temperature at the needle points between 140 to 200°C.

6. Process as claimed in any one of claims 1 to 5, **characterised in that** the negative roller (10b) has engraving which is the reverse of engraving (10a) on the positive roller (10a) so that, as the rollers (10a, 10b) roll against each other, ridges and nubs (11), which are disposed on the surface of one of the rollers (10a, 10b), engage in matching grooves and recesses (14) on the surface of the respective other roller, wherein the positive bodies of the positive roller are nubs (11) disposed in rows, and the surface of the negative roller has rib-like ridges (13) disposed in the axial direction with recesses (14) lying therebetween, so that when the rollers roll against each other the ribs engage into the channels left free by the nubs.

7. Process as claimed in claim 6, **characterised in that** the outer surfaces of the rollers (10a, 10b) consist of metal.

8. Process as claimed in claim 6, **characterised in that** at least one of the rollers (10a, 10b) has an outer surface formed from a laser-cut synthetic material coating.

9. Process as claimed in claim 6, **characterised in that** the rollers (10a, 10b) are tempered to a different level.

10. Process as claimed in claim 9, **characterised in that** the temperature of the negative roller is set to a temperature which is at least 20°C lower than the positive roller.

11. Process as claimed in at least one of the preceding claims, **characterised in that** when processing a non-woven fabric during the second stretching procedure the raw non-woven fabric is kept at a temperature which is substantially equal to the temperature which prevailed during the first stretching procedure.

12. Process as claimed in at least one of the preceding claims, **characterised in that** a polyethylene, polypropylene, polyamide, polyvinyl alcohol, polyester, polyether ester or polycarbonate is used as the starting material to produce the web.

13. Process as claimed in at least one of the preceding claims, **characterised in that** the non-woven fabrics used should be those which have been produced according to the spun-melt process, the carding process, the air-laid process, the spun-laced process or the melt-blown process.

14. Process as claimed in at least one of the preceding claims, **characterised in that** during the stretching procedures the web (12) is laterally held taut at the roller edges.

15. Process as claimed in at least one of the preceding claims, **characterised in that** the starting material used is a non-woven fabric, sheeting or velour sheeting, which is caused to pass through a roller pair consisting of a nub roller and a bottom roller and which, after passing through the roller gap, is perforated with the aid of a heated roller pressed against the velour sheeting at the nubs, if necessary with frictioning.

16. Process as claimed in claim 15, **characterised in that** the velour side is directed towards the axis of the nub roller.

17. Roller arrangement as part of a device for carrying out the process as claimed in at least one of the preceding claims, **characterised in that** the positive roller (10a) provided with positive bodies meshes with a negative roller (10b) and a further positive roller is connected downstream of the roller pair (10a, 10b), the positive regions of which coincide, during rotation of the rollers, with the recesses of the native roller.

18. Roller arrangement as part of a device for carrying out the process as claimed in at least one of the preceding claims 1 to 17,
**characterised in that** the positive roller (10a) provided with positive bodies meshes with a negative roller (10b) and a needle roller is connected downstream of the roller pair (10a, 10b), with which needle roller the web, which is already provided with depressions and which is still lying on the positive bodies, can be perforated.

19. Roller arrangement as part of a device for carrying out the process as claimed in any one of the preceding claims 17 and 18,
**characterised in that** a needle roller, which is fitted with individual needles or bunches of needles and on which the locations of the individual needles or bunches of needles match with raised areas of the positive roller when the rollers rotate, runs synchronously with the positive roller and, when an unstructured web passes through, this web can be perforated in a first working step in the regions were depressions are produced as the web processing is continued.

20. Roller arrangement as claimed in claim 18 or 19, **characterised in that** the points of the individual needles and bunches of needles can be heated to a temperature between 140° and 250°.

## Revendications

1. Procédé pour la fabrication d'une bande en non-tissé ou d'une feuille veloutée volumineuse à partir d'une matière thermoplastique au moyen de la fabrication d'une bande non structurée et du traitement ultérieur de la bande non structurée (12) par une paire de rouleaux (10a, 10b) qui est constituée d'un rouleau positif (10a) qui comporte de nombreux corps positifs (11) qui sont répartis sur la surface de l'enveloppe du rouleau et d'un rouleau négatif (10b) qui comporte un nombre égal de cavités (14), les corps positifs (11) s'engageant dans les cavités (14) pendant le processus de cylindrage et étirant la bande non structurée (12) dans la zone d'engagement des rouleaux de telle manière que l'on obtienne une structure de bande qui présente de nombreuses empreintes obtenues par emboutissage profond,
**caractérisé en ce que**, après le passage de la bande (12) à travers l'interstice des rouleaux, on met la bande, qui est déformée et qui adhère encore sur le rouleau positif (10a), en contact, dans la zone des sommets des nopes, avec un outil qui réalise des perforations, en particulier des déchirures et on la perfore, en particulier on la déchire, en produisant, à chaque fois, au moins une perforation ou une réduction de l'épaisseur dans la zone de la base des empreintes de telle manière que la bande en non-tissé ou la feuille veloutée soit plus perméable que la bande non structurée.

2. Procédé pour la fabrication d'une bande structurée en non-tissé ou d'une feuille veloutée volumineuse à partir d'une matière thermoplastique au moyen de la fabrication d'une bande non structurée et du traitement ultérieur de la bande non structurée (12) par une paire de rouleaux (10a, 10b) qui est constituée d'un rouleau positif (10a) qui comporte de nombreux corps positifs (11) qui sont répartis sur la surface de l'enveloppe du rouleau et d'un rouleau négatif (10b) qui comporte un nombre égal de cavités (14), les corps positifs (11) s'engageant dans les cavités (14) pendant le processus de cylindrage et étirant la bande non structurée (12) dans la zone d'engagement des rouleaux de telle manière que l'on obtienne une structure de bande qui présente de nombreuses empreintes obtenues par emboutissage profond,
**caractérisé en ce que**, avant le passage de la bande non structurée à travers l'interstice des rouleaux, on perfore la bande ou on réduit son épaisseur, dans la future zone des sommets des nopes, avec un outil et on produit, à chaque fois, au moins une perforation ou une réduction de l'épaisseur dans la zone de la future base de l'empreinte et **en ce que**, pendant le processus de cylindrage, les corps positifs, qui s'engagent dans les cavités et qui étirent la bande non structurée (12) dans la zone d'engagement des rouleaux, continuent à déchirer les empreintes et/ou continuent à réduire leur épaisseur dans la zone de leurs sommets, de telle manière que la bande en non-tissé ou la feuille veloutée soit plus perméable que la bande non structurée.

3. Procédé selon la revendication 1 ou 2, **caractérisé en ce que**, dans le cas de l'utilisation d'une bande en non-tissé, on produit tout d'abord un non-tissé à l'état brut qui est constitué d'une pluralité de filaments isolés qui sont étirés et déposés en disposition embrouillée de manière à obtenir une couche de fibres, l'étirage initial des filaments isolés n'étant réalisé que selon une valeur comprise entre 50 et 70 % de l'allongement maximal, **en ce que**, ensuite, on comprime et on soude la couche de fibres et **en ce qu'**elle subit le traitement ultérieur sous cette forme.

4. Procédé selon la revendication 1, **caractérisé en ce que**, en tant qu'outil pour la perforation ou la réduction de l'épaisseur, on utilise un rouleau à hérissons qui est en contact avec le rouleau positif après le passage de la bande lorsque cette dernière repose encore sur ce rouleau.

5. Procédé selon la revendication 4, **caractérisé en ce que** l'on fait fonctionner le rouleau à hérissons avec une température des pointes des aiguilles comprise entre 140 et 200 ° C.

6. Procédé selon l'une quelconque des revendications 1 à 5, **caractérisé en ce que** le rouleau négatif (10b) comporte une gravure qui est l'inverse d'une gravure (10a) du rouleau positif (10a) de telle manière que, lorsque les rouleaux (10a, 10b) roulent l'un sur l'autre, des nervures et des nopes (11), qui sont disposées sur la surface d'un des rouleaux (10a, 10b), s'engagent dans des rainures et des cavités compatibles (14), qui se trouvent, à chaque fois, sur la surface de l'autre des rouleaux (10a, 10b), les corps positifs du rouleau positif étant des nopes (11) qui sont disposées selon des rangées, et que la surface du rouleau négatif comporte des nervures en forme de lamelles (13), qui sont disposées dans la direction axiale; ainsi que des cavités (14), qui se trouvent entre les nervures, de telle manière que, lorsque les rouleaux roulent l'un sur l'autre, les lamelles s'engagent dans les voies qui sont laissées libres par les nopes.

7. Procédé selon la revendication 6, **caractérisé en ce que** les enveloppes des rouleaux (10a, 10b) sont constituées de métal.

8. Procédé selon la revendication 6, **caractérisé en ce qu'**au moins un des rouleaux (10a, 10b) comporte une enveloppe constituée d'un revêtement en matière plastique gravée par un laser.

9. Procédé selon la revendication 6, **caractérisé en ce que** les rouleaux (10a, 10b) sont maintenus à des températures différentes.

10. Procédé selon la revendication 9, **caractérisé en ce que** la température du rouleau négatif est réglée à une température qui est plus faible d'au moins 20 ° C que celle du rouleau positif.

11. Procédé selon au moins l'une quelconque des revendications précédentes, **caractérisé en ce que**, dans le cas d'un traitement ultérieur d'un non-tissé, pendant le deuxième étirage, on maintient le non-tissé à l'état brut à une température qui est sensiblement égale à la température qui régnait pendant le premier étirage.

12. Procédé selon au moins l'une quelconque des revendications précédentes, **caractérisé en ce que**, en tant que matière première pour la fabrication de la bande, on utilise un polyéthylène, un polypropylène, un polyamide, un alcool de polyvinyle, un polyester, un polyester d'éther ou un polycarbonate.

13. Procédé selon au moins l'une quelconque des revendications précédentes, **caractérisé en ce que**, en tant que matières non-tissées, on utilise celles qui ont été fabriquées selon le procédé filé-fondu (spunmelt), le procédé de cardage, le procédé dépôt par l'air (airlaid), le procédé filé-lacé (spunlaced) ou selon le procédé fondu-soufflé (meltblown).

14. Procédé selon au moins l'une quelconque des revendications précédentes, **caractérisé en ce que**, pendant les processus d'étirage, on maintient la bande (12) tendue latéralement sur les bords du rouleau.

15. Procédé selon au moins l'une quelconque des revendications précédentes, **caractérisé en ce que**, en tant que matière première, on utilise un non-tissé, une feuille ou une feuille de velours qui est fourni par une paire de rouleaux qui est constituée de nopes et de matrices et **en ce que**, après son passage dans l'interstice des rouleaux, le non-tissé, la feuille ou la feuille de velours est perforée au moyen d'un rouleau chauffé qui comprime la feuille de velours sur les nopes, avec une action de frictionnage si cela est nécessaire.

16. Procédé selon la revendication 15, **caractérisé en ce que** la face de velours est dirigée vers l'axe du rouleau comportant les nopes.

17. Disposition de rouleaux constituant une partie d'un dispositif pour la mise en oeuvre du procédé selon au moins l'une quelconque des revendications précédentes, **caractérisée en ce que** le rouleau positif (10a) qui est muni de corps positifs vient s'engager dans un rouleau négatif (10b) et **en ce que**, en amont de la paire de rouleaux (10a, 10b), on dispose un autre rouleau positif dont les zones positives coïncident, lors de la rotation des rouleaux, avec les empreintes du rouleau négatif.

18. Disposition de rouleaux constituant une partie d'un dispositif pour la mise en oeuvre du procédé selon au moins l'une quelconque des revendications 1 à 16, **caractérisée en ce que** le rouleau positif (10a) qui est muni de corps positifs vient s'engager dans un rouleau négatif (10b) et **en ce que**, en amont de la paire de rouleaux (10a, 10b), on dispose un rouleau à hérissons au moyen duquel la bande munie d'empreintes qui repose encore sur les corps positifs peut être perforée.

19. Disposition de rouleaux constituant une partie d'un dispositif pour la mise en oeuvre du procédé selon l'une quelconque des revendications précédentes 17 et 18, **caractérisée en ce qu'**un rouleau à hérissons, qui est muni d'aiguilles isolées ou de touffes d'aiguilles et dans lequel la localisation des aiguilles isolées ou des touffes d'aiguilles est compatible avec les parties en relief du rouleau positif, tourne de manière synchrone avec le rouleau positif et **en ce que**, dans le cas du passage d'une bande non structurée, cette dernière peut être perforée, pendant une première étape de traitement, dans les zones où l'on va créer, lors de la suite du traitement de la bande, des empreintes.

20. Disposition de rouleaux selon la revendication 18 ou 19, **caractérisée en ce que** les pointes des aiguilles isolées et des touffes d'aiguilles peuvent être chauffées à une température comprise entre 140 ° et 250 ° C.
